# EUROPÄISCHE PATENTSCHRIFT

(11) **EP 0 574 351 B1**
(45) Veröffentlichungstag und Bekanntmachung des Hinweises auf die Patenterteilung: **21.08.1996**
(21) Anmeldenummer: 93810396.7
(22) Anmeldetag: 01.06.1993
(51) Int. Cl.: C14C 3/22

(54) **Verfahren zum Nachbehandeln von gegerbtem Leder und Pelzen**
Process for the after-treatment of tanned leather and furs
Procédé pour l'après-traitement de cuir tanné et de fourrures

(30) Priorität: 09.06.1992 CH 1836/92
(43) Veröffentlichungstag der Anmeldung: 15.12.1993
(73) Patentinhaber: CIBA-GEIGY AG, 4002 Basel (CH)
(72) Erfinder: Lauton, Alain, Dr., F-68300 Saint-Louis (FR)

(56) Entgegenhaltungen:
- EP-A- 0 412 389
- EP-A- 0 418 661
- EP-A- 0 428 481
- DE-A- 2 629 748

## Beschreibung

Die vorliegende Erfindung betrifft ein Verfahren zum Nachbehandeln von gegerbtem Leder und Pelzen, das für dieses Verfahren eingesetzte Mittel, ein Verfahren zur Herstellung dieses Mittels sowie das nach dem vorliegenden Verfahren nachbehandelte Leder- oder Pelzmaterial.

EP-A-0 428 481 offenbart ein Mittel zur Behandlung von Leder und Pelzen, dadurch gekennzeichnet, daß es (A) ein anionisches Syntan und (B) ein Polymerisat und/oder Copolymerisat einer ungesättigten C₃-C₅-Mono- oder Dicarbonsäure und/oder deren Hydroxyverbindungen enthält.

Das vorliegende Verfahren zum Nachbehandeln von gegerbtem Leder und Pelzen ist dadurch gekennzeichnet, dass man das Leder oder die Pelze mit einem Polymerisat nachbehandelt, das erhältlich ist durch
(a) Polymerisation eines monoethylenisch ungesättigten Dicarbonsäureanhydrids mit 4 bis 8 Kohlenstoffatomen oder Mischungen dieser Dicarbonsäureanhydride und
(b) anschliessende partielle Veresterung und/oder Amidierung dieses Polymeren mit einem
   (b₁) C₁-C₃₀Alkohol und/oder einer primären oder sekundären Aminverbindung und/oder
   (b₂) dem Umsetzungssprodukt aus einem
      (α) ungesättigten oder gesättigten C₁-C₃₀-Fettalkohol, einer C₈-C₂₂-Fettsäure, einem C₈-C₂₂- Fettamin oder einem C₈-C₂₂- Fettamid und
      (β) Ethylenoxid und/oder Propylenoxid
      im Molverhaltnis 1:2 bis 1:20
und gegebenenfalls anschliessende Hydrolyse der Anhydridgruppen der Homopolymerisate mit wässrigen Basen.

In einer bevorzugten Ausführungsform des erfindungsgemässen Verfahrens werden Polymerisate eingesetzt, die erhältlich sind durch
(a) Polymerisation eines monoethylenisch ungesättigten Dicarbonsäureanhydrids mit 4 bis 8 Kohlenstoffatomen oder Mischungen dieser Dicarbonsäureanhydride und
(b) anschliessende partielle Veresterung und/oder Amidierung dieses Polymeren mit dem Umsetzungsprodukt aus
   (α) einem ungesättigten oder gesättigten C₁-C₃₀-Fettalkohol, einer C₈-C₂₂-Fettsäure, einem C₈-C₂₂- Fettamin oder C₈-C₂₂- Fettamid und
   (β) Ethylenoxid und/oder Propylenoxid
   im Molverhältnis 1:2 bis 1:20
und anschliessende Hydrolyse der Anhydridgruppen der Homopolymerisate mit wässrigen Basen.

Die erfindungsgemässen Polymerisate sind neu. Die Erfindung betrifft auch die neuen Polymerisate, insbesondere im Umfang der vorstehend genannten bevorzugten Ausführungsform.

Als monethylenisch ungesättigtes polymerisierbares Dicarbonsäureanhydrid kommen z.B. Maleinsäureanhydrid, Citraconsäureanhydrid, Methylenmalonsäureanhydrid und Mischungen dieser Verbindungen untereinender in Betracht. Von den genannten Anhydriden wird vorzugsweise Maleinsäureanhydrid verwendet.

Geeignete C₁-C₃₀-Alkohole als Komponente (b₁) sind z.B. Methanol, Ethanol, n-Propanol, Isopropanol, n-Butanol, Isobutanol, tert.Butanol, Pentanol, Cyclohexanol, n-Hexanol, Önanthalkohol, n-Octanol, 2-Ethylhexanol, Pelargonalkohol, Decanol, Dodecanol, Myristylalkohol, Cetylalkohol, Stearylalkohol, Arachidylalkohol, Behenylalkohol, Cerylalkohol, Cerotylalkohol, Myricylalkohol, C₉-C₁₁-Oxoalkohol, Tridecylalkohol, Isotridecanol oder Gemische aus linearen primären Alkoholen (®Alfole) mit 8 bis 18 Kohlenstoffatomen. Einige Vertreter dieser Alfole sind Alfol (8-10), Alfol (9-11), Alfol (10-14), Alfol (12-13) oder Alfol (16-18).

Vorzugsweise wird als Komponente (b₁) ein Cetyl/Oleyl-Alkoholgemisch vewendet.

Bevorzugte Verbindungen für die fakultative Partialamidierung mit Aminen sind Ammoniak, Mono- oder Di-C₁-C₅-Alkylamin, Phenyl-C₁-C₅-Alkylamin, Mono- oder Di-C₅-C₇-Cycloalkylamin oder Morpholin.

Beispiele für die verwendeten C₁-C₅-Alkylamine sind Monomethyl-, Dimethyl-, Monoethyl-, Diethyl-, Mono-n-propyl-, Di-n-propyl-, Monoisopropyl-, Diisopropyl-, Mono-n-Butyl-, Di-n-Butyl-, Mono-sek.-Butyl-, Di-sek.-Butyl-, Mono-tert. Butyl-, Di-tert. Butyl-, Monoamyl-, Diamyl-, Monoisoamyl- oder Diisoamylamin sowie Monocyclopentyl-, Di-cyclopentyl-, Monocyclohexyl-, Dicyclohexyl-, Monocycloheptyl- oder Dicycloheptylamin als Vertreter für C₅-C₇-Cycloalkylaminverbindungen.

Ganz besonders bevorzugt sind Ammoniak und Morpholin.

Geeignete ungesättigte oder gesättigte C₈-C₂₂-Fettsäuren, die als Komponente (α) in Betracht kommen, sind z.B. Capryl-, Caprin-, Laurin-, Myristin-, Palmitin-, Stearin-, Arachin-, Behen-, Olein-, Linol-, Linolen-, Arachidon- oder Kokosfettsäure bzw. die Decen-, Dodecen-, Teradecen-, Hexadecen- oder Ricinolsäure.

Als Beispiel für das Anlagerungsprodukt einer Fettsäure an ein Alkylenoxid sei das Addukt aus 2 bis 15 Mol Ethylenoxid und 1 Mol einer C₈-C₂₂-Fettsäure genannt.

Bevorzugt sind auch Umsetzungsprodukte aus Fettaminen und Ethylenoxid oder Propylenoxid, wie z.B. Fettsäurealkanolamide mit 8 bis 22 Kohlenstoffatomen im Fettsäurerest und 2 bis 18 Kohlenstoffatomen im Alkanolrest. Hierbei handelt es sich z.B. um Fettsäure-Alkanolamin-Umsetzungsprodukte, welche aus C₈-C₂₂-Fettsäuren, vorzugsweise C₈-C₁₈-Fettsäuren und C₂-C₆-Alkanolaminen wie Ethanolamin, Diethanolamin, Isopropanolamin oder Diisopropanolamin hergestellt werden, wobei Diethanolamin bevorzugt ist. Besonders bevorzugt sind C₈-C₁₈-Fettsäurediethanolamide. Bevorzugte Beispiele derartiger Umsetzungsprodukte sind das Kokosfettsäurediethanolamid, sowie das Laurinsäure- oder Stearinsäurediethanolamid.

Bevorzugte Verbindungen, die als Komponente (α) in Betracht kommen, sind C₈-C₂₂-Fettsäuren.

Wässrige Basen für die Teilneutralisation und Hydrolyse sind insbesondere wässrige Lösungen von NaOH oder KOH (Natronlauge, Kalilauge), aber auch wässrige Lösungen von Aminen, wie z.B. Ammoniak.

Für das erfindungsgemässe Verfahren werden Poylmerisate verwendet, bei denen z.B. 5 bis 40, vorzugsweise 25 bis 35 %, bezogen auf die Mengen an Monomeren, verestert und/oder amidiert sind.

Das erfindungsgemässe Verfahren eignet sich zur Nachbehandlung von allen üblichen gegerbten Lederhäuten, insbesondere mit Mineralgerbstoffen, wie Chrom-III-Salzen gegerbten Häuten. Diese werden üblicherweise vor der Nachbehandlung entsäuert. Sie können bereits vor der Nachbehandlung gefärbt sein. Eine Färbung kann jedoch auch erst nach der erfindungsgemäss vorgenommenen Nachbehandlung erfolgen.

Die gegerbten und gegebenenfalls gefärbten Häute werden mit der wässrigen Polymerlösung zweckmässigerweise in wässriger Flotte, die durch Verdünnen der Polymerlösung mit Wasser erhältlich ist, bei pH-Werten von 4 bis 10, vorzugsweise 5 bis 8 und Temperaturen von 20° bis 50°, vorzugsweise 30 bis 50°C wahrend eines Zeitraums von 0,1 bis 5, vorzugsweise 0,2 bis 2 Stunden, nachbehandelt. Diese Nachbehandlung erfolgt beispielsweise durch Walken in einem Fass. Die benötigte Menge an Polymerlösung beträgt, bezogen auf das Falzgewicht des Leders oder das Nassgewicht der Pelzfelle, 0,1 bis 30, vorzugsweise 1 bis 20 Gew.%. Die Flottenlänge, d.h. das prozentuale Gewichtsverhältnis der Nachbehandlungsflotte zur Ware, bezogen auf das Falzgewicht des Leders bzw. das Nassgewicht der Pelzfelle, beträgt üblicherweise 10 bis 1000, vorzugsweise 30 bis 150%, bei Pelzfellen 50 bis 500 %.

Nach der Nachbehandlung mit der oben beschriebenen wässrigen Flotte wird der pH-Wert der Flotte durch Zusatz von Säuren, vorzugsweise organischer Säuren wie Ameisensäure, auf einen pH-Wert von 3 bis 5, vorzugsweise 3,5 bis 4 eingestellt und das Leder wie üblich fertiggestellt.

Die nach dem erfindungsgemässen Verfahren nachbehandelten Leder oder Pelze zeichnen sich durch eine gute Fülle und einen ausserordentlich geschmeidigen Griff aus.

Die Erfindung betrifft auch ein wässriges Nachbehandlungsmittel, erhältlich durch
(a) Polymerisation eines monoethylenisch ungesättigten Dicarbonsäureanhydrids mit 4 bis 8 Kohlenstoffatomen oder Mischungen dieser Dicarbonsäureanhydride und
(b) anschliessende partielle Veresterung und/oder Amidierung dieses Polymeren mit einem
   (b₁) C₁-C₃₀Alkohol und/oder einer primären oder sekundären Aminverbindung und/oder
   (b₂) dem Umsetzungssprodukt aus einem
      (α) ungesättigten oder gesättigten C₁-C₃₀-Fettalkohol, einer C₈-C₂₂-Fettsäure, einem C₈-C₂₂-Fettamin oder einem C₈-C₂₂-Fettamid und
      (β) Ethylenoxid und/oder Propylenoxid
      im Molverhältnis 1:2 bis 1:20
und gegebenenfalls anschliessende Hydrolyse der Anhydridgruppen der Homopolymerisate mit wässrigen Basen.

Bevorzugte wässrige Nachbehandlungsmittel sind erhältlich durch
(a) Polymerisation eines monoethylenisch ungesättigten Dicarbonsäureanhydrids mit 4 bis 8 Kohlenstoffatomen oder Mischungen dieser Dicarbonsäureanhydride und
(b) anschliessende partielle Veresterung und/oder Amidierung dieses Polymeren mit dem Umsetzungsprodukt aus
   (α) einem ungesättigten oder gesättigten C₁-C₃₀-Fettalkohol,einer C₈-C₂₂- Fettsäure, einem C₈-C₂₂- Fettamin oder C₈-C₂₂- Fettamid und
   (β) Ethylenoxid und/oder Propylenoxid
   im Molverhältnis 1:2 bis 1:20
und anschliessende Hydrolyse der Anhydridgruppen der Homopolymerisate mit wässrigen Basen.

Ein weiterer Gegenstand der vorliegenden Erfindung sind Polymerisate, die erhältlich sind durch
(a) Polymerisation eines monoethylenisch ungesättigten Dicarbonsäureanhydrids mit 4 bis 8 Kohlenstoffatomen oder Mischungen dieser Dicarbonsäureanhydride und
(b) anschliessende partielle Veresterung und/oder Amidierung dieses Polymeren mit einem
   (b₁) C₁-C₃₀Alkohol und/oder einer primären oder sekundären Aminverbindung und/oder
   (b₂) dem Umsetzungssprodukt aus einem
      (α) ungesättigten oder gesättigten C₁-C₃₀-Fettalkohol, einer C₈-C₂₂- Fettsäure, einem C₈-C₂₂- Fettamin oder einem C₈-C₂₂- Fettamid und
      (β) Ethylenoxid und/oder Propylenoxid
      im Molverhältnis 1:2 bis 1:20
und gegebenenfalls anschliessende Hydrolyse der Anhydridgruppen der Homopolymerisate mit wässrigen Basen.

Die Polymerisation der ethylenisch ungesättigten Anhydride wird nach an sich bekannten diskontinuierlichen oder kontinuierlichen Verfahren durchgeführt, wie Masse-, Suspensions-, Fällungs- und Lösemittelpolymerisation.

Die als Ausgangsverbindungen dienenden monomeren ethylenisch ungesättigten Dicarbonsäureanhydride werden vorzugsweise als einheitliche Verbindungen in technischer Reinheit eingesetzt. Es können aber auch Mischungen verschiedener Dicarbonsäureanhydride verwendet werden, so dass Mischpolymerisate gebildet werden. Die Homopolymerisate sind bevorzugt

Die Polymerisation der Anhydride wird z.B. bei Temperaturen von 80 bis 300, vorzugsweise 120 bis 200°C durchgeführt, wobei die niedrigste zu wählende Polymerisationstemperatur vorzugsweise etwa mindestens 20°C über der Glastemperatur des gebildeten Polymers liegt. Je nach Molekulargewicht, das die Polymerisate haben sollen, werden die Polymerisationsbedingungen gewählt Polymerisation bei höherer Temperatur ergibt Polymerisate mit niedrigem Molekulargewicht, während bei niedrigen Polymerisationstemperaturen Polymerisate mit höherem Molekulargewicht entstehen. Für die erfindungsgemässe Zusammensetzung werden die Bedingungen so gewählt, dass Polymerisate mit Molmassen von 500 bis 30,000 g pro Mol, vorzugsweise 500 bis 2000 g pro Mol entstehen.

Eine einfache Methode zur Herstellung der Polymerisate ist die Fällungspolymerisation. Bei diesem Verfahren werden Lösungsmittel eingesetzt, in denen die Monomeren löslich sind und das gebildete Polymer unlöslich ist und ausfällt. Solche Lösemittel sind z.B. aromatische Verbindungen, vorzugsweise Toluol, Xylol, Benzol oder Cumol und deren Mischungen untereinander.

Die bevorzugte Methode ist die Lösungsmittelpolymerisation. Sie wird in Lösungsmitteln durchgeführt, in denen sowohl die Monomeren als auch die gebildeten Polymerisate löslich sind. Es sind hierfür alle Lösungsmittel geeignet, die diese Bedingungen erfüllen und gegenüber den Säureanhydriden inert sind, wie z.B. Aceton, Methylethylketon, Diethylketon, Methylisobutylketon, Ethylacetat, Butylacetat sowie aliphatische Kohlenwasserstoffe wie n-Oktan, Isooktan, Cyclohexan oder Methylcyclohexan.

Die Polymerisation wird bei allen Verfahren mit Hilfe von in Radikale zerfallende Verbindungen, wie z.B. Peroxide, Hydroperoxide, Redoxinitiatoren und Azoverbindungen durchgeführt. Geeignete Polymerisationsinitiatoren sind beispielsweise Acetylcyclohexansulfonylperoxid, Diacetylperoxidicarbonat, Di-2-ethylhexylperoxidicarbonat, Tertiärbutylperneodecanoat, 2,2'-Azobis(4-methoxy-2,4-dimethylvalerionitril), Tertiär-butylpermaleinat, 2,2'-Azobis(isobutyronitril), Bis-(tertiär-butylperoxi)cyclohexan, Tertiär-butylperoxiisopropylcarbonat, Tertiär-butylperacetat, Di-tertiär-butylperoxid, Ditertiäramylperoxid, Cumolhydroperoxid und Tertiär-butylhydroperoxid. Die Initiatoren können allein oder in Mischung untereinander eingesetzt werden. Die Polymerisationsinitiatoren werden dabei vorzugsweise in Mengen von 5 bis 40%, bezogen auf die jeweils eingesetzte Menge an monomerem Anhydrid, eingesetzt.

Bei allen genannten Polymerisationsverfahren wird in einer reaktionsinerten Atmosphäre, vorzugsweise unter Ausschluss von Sauerstoff gearbeitet, insbesondere in einem Inertgasstrom wie z.B. Stickstoff oder Argon. Für alle Polymerisationsreaktionen werden die üblichen Apparaturen verwendet, z.B. Autoklaven und Kessel, die beispielsweise mit Anker-, Blatt-, Impeller- oder Mehrstufenimpuls-Gegenstrom-Rührern ausgestattet sind.

Die so erhältlichen Polymerisate werden anschliessend in einem nächsten Reaktionsschritt partiell verestert und hydrolysiert, so dass die Anhydridgruppen in Carboxylgruppen umgewandelt werden. Es ist auch möglich, die Anhydridgruppen enthaltenden Polymerisate zunächst zu hydrolysieren, so dass sämtliche Anhydridgruppen als Carboxylgruppen vorliegen und dann die Veresterung nach bekannten Methoden durchzuführen. Bevorzugt ist jedoch die Arbeitsweise, bei der man zunächst die Carbonsäureanhydridgruppen des Polymerisats partiell verestert.

Die partielle Veresterung kann in Gegenwart von Lösungsmitteln, die gegenüber den Anhydridgruppen inert sind und sowohl die Ausgangsstoffe als auch die veresterten Copolymerisate lösen oder quellen, z.B. Toluol, Xylol, Ethylenbenzol, aliphatische Kohlenwasserstoffe und Ketone, wie Aceton und Methylketon, durchgeführt werden. Die Mengenverhältnisse der Reaktanden werden dabei so gewählt, dass nur eine partielle Veresterung der Anhydridgruppen eintritt. Bezogen auf das hydrolysierte partiell veresterte Polymerisat sind 5 bis 75, vorzugsweise 5 bis 50 % der Carboxylgruppen verestert. Die Veresterung selbst wird in der Regel bei höheren Temperaturen, z.B. 50° bis 200°, vorzugsweise 80 bis 150°C in Gegenwart der üblichen Veresterungskatalysatoren vorgenommen. Besonders geeignet ist p-Toluolsulfonsäure. Die Veresterungsreaktion ist nach etwa 0,5 bis 20, vorzugsweise 1 bis 10 Stunden beendet. Nach der partiellen Veresterung werden die Lösungsmittel aus dem Reaktionsgemisch entfernt, z.B. durch Abdestillieren, gegebenenfalls unter vermindertem Druck, und die verbleibenden partiell veresterten Polymerisate werden in Wasser unter Zusatz von Alkalien gelöst. Hierbei werden die noch in dem Polymerisat vorhandenen Anhydridgruppen hydrolysiert. Geeignete Alkalien sind z.B. Natronlauge, Kalilauge, Ammoniak, Amine und Alkanolamine.

Der pH-Wert der so erhaltenen, wässrigen, partiell veresterten Polymerlösung beträgt 4 bis 10, vorzugsweise 6 bis 8.

Die nachfolgenden Beispiele dienen zur Veranschaulichung der Erfindung. Die Prozentangaben beziehen sich dabei, wenn nicht anders angegeben, auf das Gewicht.

Beispiel 1: In einem mit Rührer, Kühler, Stickstoffein- und -auslass sowie mit Dosiervorrichtungen versehenen Polymerisationsreaktor werden 240 g Maleinsäureanhydrid und 240 g technisches Xylol vorgelegt und auf ca. 140°C bis zum Sieden erhitzt. Zu der schwach siedenden Lösung gibt man innerhalb von 2 Stunden 80 g Di-tert. Butylperoxid und erhitzt das Reaktionsgemisch nach Zugabe des Initiators noch 2 Stunden unter Rühren und Rückfluss, wobei sich 2 Phasen bilden. Das so hergestellte Polymerisat mit einer Molmasse von ca. 4000 g pro Mol wird dann mit 230 g eines Cetyl/Oleylalkoholgemisches in Gegenwart von 1 g p-Toluolsulfonsäure bei 130°C innerhalb von 2 Stunden unter Rühren partiell verestert. Das restliche Xylol wird dabei unter vermindertem Druck abdestilliert.

Das Reaktionsgemisch wird auf eine Temperatur von 100°C abgekühlt und durch gleichzeitige Zugabe von 384 ml Wasser und 180 g 30%iger wässriger Natronlauge zu einer stabilen, gelblichen Emulsion verarbeitet, die einen Feststoffgehalt von ca. 55% und einen pH-Wert von 6,8 aufweist. Ca. 45 Mol % der insgesamt aus den Anhydridgruppen entstandenen Carboxylgruppen sind verestert worden und ca. 55 Mol % sind neutralisiert worden.

Beispiel 2: 560 g des in Beispiel 1 hergestellten Polymerisates in Xylol werden mit 200 g eines Cetyl/Oleylalkoholgemisches und 200 g eines Anlagerungsproduktes von 6 Mol Ethylenoxid an 1 Mol eines C₁₆/C₁₈-Oxoalkohols in Gegenwart von 2 g p-Toluolsulfonsäure innerhalb von 3 Stunden bei 130°C partiell verestert. Das restliche Xylol wird dabei unter vermindertem Druck abdestilliert. Das Reaktionsgemisch wird auf eine Temperatur von 100°C abgekühlt und durch gleichzeitige Zugabe von 800 ml Wasser und 106 g 30%iger wässriger Natronlauge zu einer niedrigviskosen Emulsion verarbeitet. Die so erhaltene schwach gelbliche Emulsion hat einen Feststoffgehalt von ca. 40% und einen pH-Wert von 6,8.

Beispiel 3: 560 g des im Beispiel 1 hergestellten Polymerisates in Xylol werden mit 192 g eines Cetyl/Oleylalkoholgemisch in Anwesenheit von 1 g p-Toluolsulfonsäure innerhalb von 2 Stunden unter Rühren partiell verestert. Das restliche Xylol wird dabei unter vermindertem Druck abdestilliert. Man fügt dann 161 g Morpholin innerhalb von einer halben Stunde zu und erhitzt das Reaktionsgemisch unter Rühren innerhalb von 2 Stunden auf eine Temperatur von 130°C. Dabei werden weitere, noch vorhandene Anhydridgruppen des Copolymerisats in Monoamidgruppen umgewandelt. Das Reaktionsgemisch wird auf 80°C abgekühlt und durch gleichzeitige Zugabe von 257 ml Wasser und 115 g 30 %iger wässriger Natronlauge zu einer wässrigen Lösung verarbeitet. Es entsteht dabei eine hellbraune, niedrigviskose Lösung mit einem Trockengehalt von ca. 60%. Der pH-Wert dieser Lösung beträgt 7,0.

Beispiel 4: Arbeitet man wie im Beispiel 1 beschrieben, verwendet jedoch anstelle von 230 g des Cetyl-/Oleylalkoholgemisches 115 g Octanol, so erhält man eine bei Raumtemperatur viskose Dispersion mit einem Feststoffgehalt von ca. 45 %.

Beispiel 5: Arbeitet man wie im Beispiel 1 beschrieben, verwendet jedoch anstelle von 230 g des Cetyl-/Oleylalkoholgemisches 1505 g des Cetyl-/Oleylalkoholgemisches und 92 g Laurylamin, so erhält man eine bei Raumtemperatur viskose Dispersion mit einem Feststoffgehalt von ca. 55 %.

Beispiel 6: Arbeitet man wie im Beispiel 1 beschrieben, verwendet jedoch anstelle von 230 g des Cetyl-/Oleylalkoholgemisches 250 g des Anlagerungsproduktes von 8 Mol Ethylenoxid an 1 Mol Stearinsäure, so erhält man eine bei Raumtemperatur viskose Dispersion mit einem Feststoffgehalt von ca. 52 %.

Beispiel 7: Arbeitet man wie im Beispiel 1 beschrieben, verwendet jedoch anstelle von 230 g des Cetyl-/Oleylalkoholgemisches 240 g des Anlagerungsproduktes von 4 Mol Ethylenoxid an 1 Mol Oleylamin, so erhält man eine bei Raumtemperatur viskose Dispersion mit einem Feststoffgehalt von ca. 50 %.

Beispiel 8: Arbeitet man wie im Beispiel 1 beschrieben, verwendet jedoch anstelle von 230 g des Cetyl-/Oleylalkoholgemisches 230 g des Anlagerungsproduktes von 6 Mol Ethylenoxid an 1 Mol Laurinsäureamid, so erhält man eine bei Raumtemperatur viskose Dispersion mit einem Feststoffgehalt von ca. 49 %.

Beispiel 9: Chromgegerbtes, auf einen pH-Wert von 5,2 entsäuertes Rindsleder mit einer Falzstärke von 1,8 mm wird auf übliche Weise mit 1 %, bezogen auf das Gewicht des Leders, des Farbstoffes der Formel gefärbt. Anschliessend wird das Leder mit 8% des gemäss Beispiel 1 hergestellten Produktes, bezogen auf das Falzgewicht, nachbehandelt. Die Gesamtflottenlänge beträgt 100%. Danach wird es mit Ameisensäure auf einen pH-Wert von 3,8 eingestellt. Anschliessend wird das Leder gewaschen, mechanisch ausgereckt und getrocknet.

Das erhaltene Leder ist sehr weich, im Griff geschmeidig und zeigt eine brillante und egale Färbung.

Bei der Prüfung des Foggingverhaltens nach DIN 75201, Verfahren B (gravimetrische Prüfung), zeigt das so nachbehandelte Leder einen geringeren Foggingniederschlag als ein mit einem üblichen Fettungsmittel (Derivat von Fischöl) nachbehandeltes Leder.

## Patentansprüche

1. Verfahren zum Nachbehandeln von gegerbtem Leder und Pelzen, dadurch gekennzeichnet, dass man dass Leder oder die Pelze mit einer Polymerisat nachbehandelt, das erhältlich ist durch
(a) Polymerisation eines monoethylenisch ungesättigten Dicarbonsäureanhydrids mit 4 bis 8 Kohlenstoffatomen oder Mischungen dieser Dicarbonsäureanhydride und
(b) anschliessende partielle Veresterung und/oder Amidierung dieses Polymeren mit einem
(b₁) C₁-C₃₀Alkohol und/oder einer primären oder sekundären Aminverbindung und/oder
(b₂) dem Umsetzungssprodukt aus einem
(α) ungesättigten oder gesättigten C₁-C₃₀-Fettalkohol, einer C₈-C₂₂- Fettsäure, einem C₈-C₂₂- Fettamin oder einem C₈-C₂₂- Fettamid und
(β) Ethylenoxid und/oder Propylenoxid
im Molverhältnis 1:2 bis 1:20
und gegebenenfalls anschliessende Hydrolyse der Anhydridgruppen der Homopolymerisate mit wässrigen Basen.

2. Verfahren nach Anspruch 1, dadurch gekennzeichnet, dass man ein Polymerisat verwendet, das erhältlich ist durch
(a) Polymerisation eines monoethylenisch ungesättigten Dicarbonsäureanhydrids mit 4 bis 8 Kohlenstoffatomen oder Mischungen dieser Dicarbonsäureanhydride und
(b) anschliessende partielle Veresterung und/oder Amidierung dieses Polymeren mit dem Umsetzungsprodukt aus
(α) einem ungesättigten oder gesättigten C₁-C₃₀-Fettalkohol,einer C₈-C₂₂- Fettsäure, einem C₈-C₂₂- Fettamin oder C₈-C₂₂- Fettamid und
(β) Ethylenoxid und/oder Propylenoxid im Molverhältnis 1:2 bis 1:20
und anschliessende Hydrolyse der Anhydridgruppen der Homopolymerisate mit wässrigen Basen.

3. Verfahren nach Anspruch 1 oder 2, dadurch gekennzeichnet, dass ein Poylmerisat verwendet wird, bei dem 5 bis 40, vorzugsweise 25 bis 35 %, bezogen auf die Mengen an Monomeren, verestert sind.

4. Verfahren nach einem der Ansprüche 1 bis 3, dadurch gekennzeichnet, dass man als ungesättigtes Dicarbonsäureanhydrid Maleinsäureanhydrid, Citraconsäureanhydrid, Methylenmalonsäureanhydrid oder Mischungen dieser Verbindungen untereinander verwendet.

5. Verfahren nach Anspruch 4, dadurch gekennzeichnet, dass man als Dicarbonsäureanhydrid Maleinsäureanhydrid verwendet.

6. Verfahren nach einem der Ansprüche 1 bis 5, dadurch gekennzeichnet, dass man als Komponente (b₁) als C₁-C₃₀-Alkohol ein Cetyl/Oleyl-Alkoholgemisch verwendet.

7. Verfahren nach Anspruch 1, dadurch gekennzeichnet, dass man zur fakultativen Partialamidierung als Aminverbindung Ammoniak, Mono- oder Di-C₁-C₅-Alkylamin, Phenyl-C₁-C₅-Alkylamin, Mono- oder Di-C₅-C₇-Cycloalkylamin oder Morpholin verwendet.

8. Verfahren nach Anspruch 1 oder 2, dadurch gekennzeichnet, dass man als Komponente (α) eine C₈-C₂₂- Fettsäure verwendet.

9. Verfahren nach einem der Ansprüche 1 bis 8, dadurch gekennnzeichnet, dass das Leder oder die Pelze mit dem Polymerisat aus wässriger Flotte bei einem pH-Wert von 4 bis 10 nachbehandelt werden.

10. Wässriges Mittel zum Nachbehandeln von Leder oder Pelzen, erhältlich durch
(a) Polymerisation eines monoethylenisch ungesättigten Dicarbonsäureanhydrids mit 4 bis 8 Kohlenstoffatomen oder Mischungen dieser Dicarbonsäureanhydride und
(b) anschliessende partielle Veresterung und/oder Amidierung dieses Polymeren mit einem
(b₁) C₁-C₃₀Alkohol und/oder einer primären oder sekundären Aminverbindung und/oder
(b₂) dem Umsetzungssprodukt aus einem
(α) ungesättigten oder gesättigten C₁-C₃₀-Fettalkohol, einer C₈-C₂₂- Fettsäure, einem C₈-C₂₂- Fettamin oder einem C₈-C₂₂- Fettamid und
(β) Ethylenoxid und/oder Propylenoxid
im Molverhältnis 1:2 bis 1:20
und gegebenenfalls anschliessende Hydrolyse der Anhydridgruppen der Homopolymerisate mit wässrigen Basen.

11. Wässriges Mittel nach Anspruch 10, erhältlich durch
(a) Polymerisation eines monoethylenisch ungesättigten Dicarbonsäureanhydrids mit 4 bis 8 Kohlenstoffatomen oder Mischungen dieser Dicarbonsäureanhydride und
(b) anschliessende partielle Veresterung und/oder Amidierung dieses Polymeren mit dem Umsetzungsprodukt aus
(α) einem ungesättigten oder gesättigten C₁-C₃₀-Fettalkohol,einer C₈-C₂₂- Fettsäure, einem C₈-C₂₂- Fettamin oder C₈-C₂₂- Fettamid und
(β) Ethylenoxid und/oder Propylenoxid
im Molverhältnis 1:2 bis 1:20
und anschliessende Hydrolyse der Anhydridgruppen der Homopolymerisate mit wässrigen Basen.

12. Verfahren zur Herstellung des Mittels nach Anspruch 10 oder 11, dadurch gekennzeichnet, dass die Polymerisation (a) durch einen Polymerisationsinitiator ausgelöst wird, der in Mengen von 5 bis 40 %, bezogen auf die jeweils eingesetzte Menge an monomerem Anhydrid, eingesetzt wird und die partielle Veresterung (b) so durchgeführt wird, dass 5 bis 75 % der Carboxylgruppen verestert sind.

13. Die nach einem der Ansprüche 1 bis 9 nachbehandelten Leder oder Pelze.

14. Polymerisate, erhältlich durch
(a) Polymerisation eines monoethylenisch ungesättigten Dicarbonsäureanhydrids mit 4 bis 8 Kohlenstoffatomen oder Mischungen dieser Dicarbonsäureanhydride und
(b) anschliessende partielle Veresterung und/oder Amidierung dieses Polymeren mit einem
(b₁) C₁-C₃₀Alkohol und/oder einer primären oder sekundären Aminverbindung und/oder
(b₂) dem Umsetzungssprodukt aus einem
(α) ungesättigten oder gesättigten C₁-C₃₀-Fettalkohol, einer C₈-C₂₂- Fettsäure, einem C₈-C₂₂- Fettamin oder einem C₈-C₂₂- Fettamid und
(β) Ethylenoxid und/oder Propylenoxid
im Molverhältnis 1:2 bis 1:20
und gegebenenfalls anschliessende Hydrolyse der Anhydridgruppen der Homopolymerisate mit wässrigen Basen.

## Claims

1. A process for aftertreating tanned leather and pelts, which comprises subjecting the leather or pelts to an aftertreatment with a polymer which is obtainable by
(a) polymerizing a monoethylenically unsaturated dicarboxylic anhydride of 4 to 8 carbon atoms or a mixture of these dicarboxylic anhydrides, and
(b) thereafter partially esterifying and/or amidating said polymer with a
(b₁) C₁-C₃₀alcohol and/or a primary or secondary amine compound and/or
(b₂) the reaction product of an
(α) unsaturated or saturated C₁-C₃₀fatty alcohol, a C₈-C₂₂fatty acid, a C₈-C₂₂fatty amine or a C₈-C₂₂fatty amide and
(β) ethylene oxide and/or propylene oxide
in the molar ratio of 1:2 to 1:20,
and, in an optical subsequent step, hydrolysing the anhydride groups of the homopolymers with aqueous bases.

2. A process according to claim 1, which comprises using a polymer which is obtainable by
(a) polymerizing a monoethylenically unsaturated dicarboxylic anhydride of 4 to 8 carbon atoms or a mixture of these dicarboxylic anhydrides, and
(b) thereafter partially esterifying and/or amidating said polymer with the reaction product of
(α) an unsaturated or saturated C₁-C₃₀fatty alcohol, a C₈-C₂₂fatty acid, a C₈-C₂₂fatty amine or C₈-C₂₂fatty amide and
(β) ethylene oxide and/or propylene oxide in the molar ratio of 1:2 to 1:20,
and subsequently hydrolysing the anhydride groups of the homopolymers with aqueous bases.

3. A process according to claim 1 or 2, which comprises using a polymer in which the degree of esterification is 5 to 40%, preferably 25 to 35%, based on the amount of monomers.

4. A process according to one of claims 1 to 3, wherein the unsaturated dicarboxylic anhydride used is maleic anhydride, citraconic anhydride, methylenemalonic anhydride or mixtures of these compounds with one another.

5. A process according to claim 4, wherein the dicarboxylic anhydride used is maleic anhydride.

6. A process according to one of claims 1 to 5, wherein the C₁-C₃₀alcohol used as component (b₁) is a mixture of cetyl/oleyl alcohol.

7. A process according to claim 1, wherein the amine compound used for the optional partial amidation is ammonia, mono- or di-C₁-C₅alkylamine, phenyl-C₁-C₅alkylamine, mono-or di-C₅-C₇cycloalkylamine or morpholine.

8. A process according to claim 1 or 2, wherein component (α) is a C₈-C₂₂fatty acid.

9. A process according to one of claims 1 to 8, wherein the leather or pelts are aftertreated with the polymer from an aqueous liquor at a pH from 4 to 10.

10. An aqueous formulation for aftertreating leather or pelts, which is obtainable by
(a) polymerizing a monoethylenically unsaturated dicarboxylic anhydride of 4 to 8 carbon atoms or a mixture of these dicarboxylic anhydrides, and
(b) thereafter partially esterifying and/or amidating said polymer with a
(b₁) C₁-C₃₀alcohol and/or a primary or secondary amine compound and/or
(b₂) the reaction product of an
(α) unsaturated or saturated C₁-C₃₀fatty alcohol, a C₈-C₂₂fatty acid, a C₈-C₂₂fatty amine or a C₈-C₂₂fatty amide and
(β) ethylene oxide and/or propylene oxide
in the molar ratio of 1:2 to 1:20,
and, in an optional subsequent step, hydrolysing the anhydride groups of the homopolymers with aqueous bases.

11. An aqueous formulation according to claim 10, which is obtainable by
(a) polymerizing a monoethylenically unsaturated dicarboxylic anhydride of 4 to 8 carbon atoms or a mixture of these dicarboxylic anhydrides, and
(b) thereafter partially esterifying and/or amidating said polymer with the reaction product of
(α) an unsaturated or saturated C₁-C₃₀fatty alcohol, a C₈-C₂₂fatty acid, a C₈-C₂₂fatty amine or a C₈-C₂₂fatty amide and
(β) ethylene oxide and/or propylene oxide
in the molar ratio of 1:2 to 1:20,
and subsequently hydrolysing the anhydride groups of the homopolymers with aqueous bases.

12. A process for the preparation of a formulation according to claim 10 or 11, wherein the polymerisation (a) is initiated by a polymerisation initiator which is employed in amounts of 5 to 40%, based on the amount of monomeric anhydride employed in each case, and the partial esterification (b) is carried out such that 5 to 75% of the carboxyl groups are esterified.

13. Leather or pelts aftertreated according to any one of claims 1 to 9.

14. A polymer which is obtainable by
(a) polymerizing a monoethylenically unsaturated dicarboxylic anhydride of 4 to 8 carbon atoms or a mixture of these dicarboxylic anhydrides, and
(b) thereafter partially esterifying and/or amidating said polymer with a
(b₁) C₁-C₃₀alcohol and/or a primary or secondary amine compound and/or
(b₂) the reaction product of an
(α) unsaturated or saturated C₁-C₃₀fatty alcohol, a C₈-C₂₂fatty acid, a C₈-C₂₂fatty amine or a C₈-C₂₂fatty amide and
(β) ethylene oxide and/or propylene oxide
in the molar ratio of 1:2 to 1:20,
and, in an optional subsequent step, hydrolysing the anhydride groups of the homopolymers with aqueous bases.

## Revendications

1. Procédé de post-traitement de cuir tanné et de fourrures, caractérisé en ce que l'on traite le cuir ou les fourrures avec un polymère que l'on peut obtenir
(a) par polymérisation d'un anhydride d'acide dicarboxylique comportant de 4 à 8 atomes de carbone et présentant une seule insaturation éthylénique ou de mélanges de ces anhydrides d'acides dicarboxyliques, puis
(b) par estérification et/ou amidification partielles de ces polymères par
(b₁) un alcool en C₁₋₃₀ et/ou un composé de type amine primaire ou secondaire et/ou,
(b₂) le produit résultant de la réaction
(α) d'un alcool gras insaturé ou saturé en C₁₋₃₀, d'un acide gras en C₈₋₂₂, d'une amine grasse et C₈₋₂₂ ou d'un amide gras en C₈₋₂₂, et
(β) d'oxyde d'éthylène et/ou d'oxyde de propylène,
en un rapport molaire compris entre 1/2 et 1/20
et éventuellement par hydrolyse subséquente des groupes anhydride des homopolymères par une base aqueuse.

2. Procédé conforme à la revendication 1, caractérisé en ce que l'on utilise un polymère que l'on peut obtenir
(a) par polymérisation d'un anhydride d'acide dicarboxylique comportant de 4 à 8 atomes de carbone et présentant une seule insaturation éthylénique ou de mélanges de ces anhydrides d'acides dicarboxyliques, puis
(b) par estérification et/ou amidification partielles de ces polymères par par un produit résultant de la réaction
(α) d'un alcool gras insaturé ou saturé en C₁₋₃₀, d'un acide gras en C₈₋₂₂, d'une amine grasse et C₈₋₂₂ ou d'un amide gras en C₈₋₂₂, et
(β) d'oxyde d'éthylène et/ou d'oxyde de propylène,
en un rapport molaire compris entre 1/2 et 1/20
et éventuellement par hydrolyse subséquente des groupes anhydride des homopolymérisation par une base aqueuse.

3. Procédé conforme à la revendication 1 ou 2, caractérisé en ce que l'on utilise un polymère dont 5 à 40 %, de préférence 25 à 35 % des monomères sont estérifiés.

4. Procédé conforme à la revendication 1 à 3, caractérisé en ce que l'on utilise, comme anhydride d'acide dicarboxylique insaturé, l'anhydride maléique, l'anhydride citraconique, l'anhydride méthylène-malonique ou des mélanges de ces composés.

5. Procédé conforme à la revedication 4, caractérisé en ce que l'on utilise, comme anhydride d'acide dicarboxylique, l'anhydride maléique.

6. Procédé conforme à une des revendications 1 à 5, caractérisé en ce que l'on utilise comme alcool en C₁₋₃₀ du composant (b₁), un mélange d'alcool cétylique/alcool oléylique.

7. Procédé conforme à la revendication 1, caractérisé en ce que l'on utilise comme amine pour l'amidification partielle facultative, de l'ammoniaque, une mono- ou di-(alkyle en C₁₋₅)-amine, une phényl(alkyle en C₁₋₅)-amine, une mono ou di(cycloalkyle en C₅₋₇)-amine ou la morpholine.

8. Procédé conforme à la revendication 1 ou 2 caractérisé en ce que l'on utilise comme composant (α) un acide gras en C₈₋₂₂.

9. Procédé conforme à une des revendications 1 à 8, caractérisé en ce que le cuir ou les fourrures sont traités avec le polymère dans un bain aqueux ayant un pH compris entre 4 et 10.

10. Agent de post-traitement aqueux de cuir et de fourrures que l'on peut obtenir
(a) par polymérisation d'un anhydride d'acide dicarboxylique comportant de 4 à 8 atomes de carbone et présentant une seule insaturation éthylénique ou de mélanges de ces anhydrides d'acides dicarboxyliques, puis
(b) par estérification et/ou amidification partielles de ces polymères par
(b₁) un alcool en C₁₋₃₀ et/ou un composé de type amine primaire ou secondaire et/ou,
(b₂) le produit résultant de la réaction
(α) d'un alcool gras insaturé ou saturé en C₁₋₃₀, d'un acide gras en C₈₋₂₂, d'une amine grasse et C₈₋₂₂ ou d'un amide gras en C₈₋₂₂, et
(β) d'oxyde d'éthylène et/ou d'oxyde de propylène,
en un rapport molaire compris entre 1/2 et 1/20
et éventuellement par hydrolyse subséquente des groupes anhydride des homopolymères par une base aqueuse.

11. Agent aqueux conforme à la revendication 10, que l'on peut obtenir
(a) par polymérisation d'un anhydride d'acide dicarboxylique comportant de 4 à 8 atomes de carbone et présentant une seule insaturation éthylénique ou de mélanges de ces anhydrides d'acides dicarboxyliques, puis
(b) par estérification et/ou amidification partielles de ces polymères par par un produit résultant de la réaction
(α) d'un alcool gras insaturé ou saturé en C₁₋₃₀, d'un acide gras en C₈₋₂₂, d'une amine grasse et C₈₋₂₂ ou d'un amide gras en C₈₋₂₂, et
(β) d'oxyde d'éthylène et/ou d'oxyde de propylène,
en un rapport molaire compris entre 1/2 et 1/20
et éventuellement par hydrolyse subséquente des groupes anhydride des homopolymérisation par une base aqueuse.

12. Procédé de préparation d'un agent conforme à la revendication 10 ou 11, caractérisé en ce que la polymérisation (a) est amorcée par un amorceur de polymérisation utilisé à raison de 5 à 40 % en poids par rapport à la quantité d'anhydride monomère utilisée, et en ce que l'estérification partielle (b) est réalisée de manière à ce que de 5 à 75 % des groupes carboxyle soient estérifiés.

13. Cuirs et fourrures post-traités selon une des revendications 1 à 9.

14. Polymères que l'on peut obtenir
(a) par polymérisation d'un anhydride d'acide dicarboxylique comportant de 4 à 8 atomes de carbone et présentant une seule insaturation éthylénique ou de mélanges de ces anhydrides d'acides dicarboxyliques, puis
(b) par estérification et/ou amidification partielles de ces polymères par
(b₁) un alcool en C₁₋₃₀ et/ou un composé de type amine primaire ou secondaire et/ou,
(b₂) le produit résultant de la réaction
(α) d'un alcool gras insaturé ou saturé en C₁₋₃₀, d'un acide gras en C₈₋₂₂, d'une amine grasse et C₈₋₂₂ ou d'un amide gras en C₈₋₂₂, et
(β) d'oxyde d'éthylène et/ou d'oxyde de propylène,
en un rapport molaire compris entre 1/2 et 1/20
et éventuellement par hydrolyse subséquente des groupes anhydride des homopolymères par une base aqueuse.
